# EUROPÄISCHE PATENTSCHRIFT

(11) **EP 1 320 110 B1**
(45) Veröffentlichungstag und Bekanntmachung des Hinweises auf die Patenterteilung: **12.11.2008**
(21) Anmeldenummer: 02027302.5
(22) Anmeldetag: 06.12.2002
(51) Int. Cl.: H01F 41/02, H01F 1/153

(54) **Verfahren zur Herstellung nanokristalliner Ringbandkerne**
Production process for nanocristalline toroidal cores
Procédé de fabrication de noyaux toroidales nanocristallins

(30) Priorität: 17.12.2001 DE 10161907
(43) Veröffentlichungstag der Anmeldung: 18.06.2003
(73) Patentinhaber: Vacuumschmelze GmbH & Co. KG, 63450 Hanau (DE)
(72) Erfinder: Günther, Wulf, Dr., 63477 Maintal (DE)
(74) Vertreter: Patentanwälte Westphal, Mussgnug & Partner

(56) Entgegenhaltungen:
- PATENT ABSTRACTS OF JAPAN vol. 2000, no. 13, 5. Februar 2001 (2001-02-05) & JP 2000 277357 A (HITACHI METALS LTD), 6. Oktober 2000 (2000-10-06)
- PATENT ABSTRACTS OF JAPAN vol. 007, no. 033 (E-157), 9. Februar 1983 (1983-02-09) & JP 57 186306 A (HITACHI SEISAKUSHO KK), 16. November 1982 (1982-11-16)
- PATENT ABSTRACTS OF JAPAN vol. 007, no. 243 (E-207), 28. Oktober 1983 (1983-10-28) & JP 58 131724 A (MATSUSHITA DENKO KK), 5. August 1983 (1983-08-05)

## Beschreibung

Die Erfindung betrifft ein Verfahren zum Herstellen eines Magnetkerns aus einer weichmagnetischen Legierung, bei der mindestens 50% der Legierungsstruktur von feinkristallinen Teilchen mit einer mittleren Teilchengröße von 100 Nanometern oder weniger eingenommen werden, mit folgenden Schritten:
1. Bereitstellen eines amorphen Bandes aus einer Legierungsschmelze mittels Rascherstarrungstechnologie;
2. Wickeln des amorphen Bandes zu einem Magnetkern;
3. Wärmbehandeln des gewickelten Magnetkern, wobei die amorphe Legierungsstruktur in eine Legierungsstruktur überführt wird, bei der mindestens 50% der Legierungsstruktur von feinkristallinen Teilchen mit einer mittleren Teilchengröße von 100 Nanometern oder weniger eingenommen werden (nanokristalline Legierungsstruktur).

Ein solches Herstellverfahren ist beispielsweise aus der EP 0 299 498 B1 bekannt. Nanokristalline Legierungen sind allgemein beispielsweise in der EP 0 271 657 B1 beschrieben. In der Regel handelt es sich dabei um Eisenbasislegierungen. Es sind jedoch auch andere Legierungen denkbar.

Bei nanokristallinen Legierungen werden die magnetischen Eigenschaften im wesentlichen durch die Größe der sogenannten Anisotropieenergie K bestimmt, die sich aus mehreren Beiträgen zusammensetzt, wobei aber typischerweise nur die magnetisch induzierbare Anisotropieenergie Kᵤ zur Einstellung der magnetischen Eigenschaften bei Magnetkernen verwendet wird.

Bei den aus der EP 0 299 498 B1 bekannten nanokristallinen Legierungen ist die Größe der magnetisch induzierbaren Anisotropieenergie Kᵤ auf Werte kleiner 100 J/m³ beschränkt. Da für die meisten Anwendungen zusätzlich gefordert wird, dass eine möglichst geringe Magnetostriktion λs vorliegt, sind die attraktiven Legierungsbereiche auf induzierbare Anisotropieenergien im Bereich von kleiner 25 J/m³ beschränkt. Die minimale Permeabilität der Magnetkerne beträgt damit etwa 5000 bzw. 18.000. Sie wird in der Regel durch eine sogenannte Wärmebehandlung in einem magnetischen Querfeld erreicht. Diese Wärmebehandlung nennt man Querfeldglühung und die daraus resultierende B-H-Schleife hat eine sogenannte "F-Form".

Diese aus dem Stand der Technik bekannten Magnetkerne sind je nach Ansteuerung für den Dauerbetrieb in einem Temperaturbereich von maximal 120°C bis 150°C geeignet. Einige Anwendungen verlangen höhere Dauertemperaturbelastungen und/oder geringere Permeabilitäten, die nur durch sogenannte geschnittene Magnetkerne oder andere Werkstoffe mit anderweitig nachtei-ligen Eigenschaften realisiert werden können.

Eine andere Art, eine magnetische Anisotropie zu induzieren, ist es, diese über mechanische Spannungen zu induzieren. Die sogenannten spannungsinduzierten magnetischen Anisotropien können im Vergleich zu den magnetisch induzierten Anisotropien höhere Anisotropieenergien erzielen. Diese höheren Anisotropienenergien wiederum verbessern die Alterungsstabilität.

Bisher bekannte Ansätze zur Erzeugung von diesen sogenannten spannungsinduzierten magnetischen Anisotropien beruhen auf einer Wärmebehandlung des amorphen Legierungsbandes unter Zugspannung im Durchlauf. Danach besteht die Möglichkeit, die nanokristallisierten Legierungsbänder zu Magnetkernen zu wickeln. Aufgrund der intrinsischen Sprödigkeit der so hergestellten nanokristallinen Legierungsbänder ist dieses Vorgehen jedoch im großtechnischen Maßstab bisher nicht realisierbar. Diese Ansätze sind beispielsweise in dem Artikel G.R. Aranda et al. "Stress-annealing in Fe73.5Cu1Nb3Si13.5B9 a-morphous alloy ribbon", Journal of Applied Physics 87 (2000) S. 4389" bzw. in F. Alves et al. "Stress-induced anisotropy in Finemet- and Nanoperm-type nanocrystalline alloys using flash annealing", Journal of Magnetic Materials 215-216 (2000) 387 beschrieben.

Aufgabe der vorliegenden Erfindung ist es daher ein großtechnisch realisierbares Verfahren zur Herstellung von Magnetkernen aus nanokristallinen Legierungsbändern anzugeben, die gleichzeitig eine niedrige Magnetostriktion λs und eine hohe spannungsinduzierte Anisotropieenergie Kᵤ aufweisen.

Insbesondere ist es Aufgabe der vorliegenden Erfindung, das lang bestehende Bedürfnis nach Ringbandkernen aus nanokristallinem Material mit hoher Anisotropieenergie, relativ niederpermeablen F-förmigen oder Z-förmigen B-H-Schleifen und sehr hoher Alterungsstabilität zu stillen.

Erfindungsgemäß wird diese Aufgabe durch ein Verfahren zum Herstellen eines Magnetkerns aus einer weichmagnetischen Basislegierung gelöst, bei der mindestens 50% der Legierungsstruktur von feinkristallinen Teilchen mit einer mittleren Teilchengröße von 100 Nanometer oder weniger eingenommen werden, mit folgenden Schritten:
a) Bereitstellen eines ersten amorphen Bandes aus einer Legierungsschmelze mittels Rascherstarrungstechnologie, wobei das amorphe Band einen ersten thermischen Ausdehnungskoeffizienten und eine erste Kristallisationstemperatur aufweist;
b) Bereitstellen eines Anisotropieinkubators;
c) Wickeln des ersten amorphen Bandes zu einem Magnetkern unter Beteiligung des Anisotropieinkubators;
d) Feldfreie Wärmebehandlung des gewickelten Magnetkerns, wobei die amorphe Legierungsstruktur des ersten amorphen Bandes in eine Legierungsstruktur überführt wird, bei der mindestens 50% der Legierungsstruktur von feinkristallinen Teilchen mit einer mittleren Teilchengröße von 100 Nanometer oder weniger eingenommen werden (nanokristalline Legierungsstruktur) und
e) wobei mittels des Anisotropieinkubators eine zeitweise oder permanente Verspannung des nanokristallisierten Bandes im Magnetkern erzeugt wird, die zu einer permanenten, gerichteten, induzierten magnetischen Anisotropie Kᵤ führt.

Unter dem Anisotropieinkubator werden in der vorliegenden Patentanmeldung ganz allgemein Mittel verstanden, die mit dem ersten amorphen Band so zusammen wirken, dass während der Wärmebehandlung eine mechanische Verspannung in dem ersten amorphen Band erzeugt wird, die zu einer dauerhaften gerichteten spannungsinduzierten Anisotropie Kᵤ führt.

Dies können ein Körper oder ein Material mit unterschiedlicher Kristallisationstemperatur, ein metallisches Band oder eine Beschichtung oder ein Stützkörper sein. Ausgenutzt werden dabei die unterschiedliche thermische Ausdehnungskoeffizienten des ersten amorhen Bandes und des Anisotropieinkubators und/oder der Volumenschrumpf eines amorphen Bandes bei der Nanokristallistion oder einer konventionellen Kristallisation.

Je nach Richtung der mechanischen Verspannung und dem Vorzeichen der Magnetostriktion λs und der somit spannungsinduzierten Anisotropie Kᵤ können entweder F- oder Z-förmige B-H-Schleifen erzeugt werden. Die Magnetkerne sind wesentlich alterungsbeständiger als die Magnetkerne aus dem Stand der Technik, was insbesondere Dauereinsatztemperaturen oberhalb 150°C erlaubt. Je nach Vorgehensweise ist die erzielbare spannungsinduzierte Anisotropie Kᵤ im Magnetkern homogen oder inhomogen verteilt. Dadurch lassen sich Magnetkerne mit linearer B-H-Schleife bzw. mit einer sogenannten "soften" Einmündung in die Sättigung fertigen.

Typischerweise werden die ersten amorphen Bänder aus Eisenbasislegierungen gefertigt, wie sie z.B. aus der eingangs erwähnten EP 0 271 657 B1 bekannt sind. Es sind jedoch prinzipiell andere nanokristalline Legierungssysteme denkbar.

In einer ersten Ausführungsform der vorliegenden Erfindung wird als Anisotropieinkubator ein Stützkörper verwendet, auf welchen das erste amorphe Band gewickelt wird. Typischerweise ist als Stützkörper dabei eine metallische Hülse vorgesehen.

Das erste amorphe Band wird dann möglichst straff auf diesen Stützkörper gewickelt. Bei der Wärmebehandlung des so gewickelten Magnetkerns, die zur Erzielung der nanokristallinen Legierungsstruktur dient, schrumpft dieses Band während der Nanokristallisation auf den Stützkörper auf. Dadurch wird das Band in Bandrichtung gezogen und senkrecht zur Bandoberfläche auf den Stützkörper gedrückt.

Aufgrund dieses Effektes bildet sich bei den aus der EP 0 299 498 B1 bekannten Legierungen eine sogenannte "Queranisotropie" aus. Diese Queranisotropie wiederum resultiert in einer F-förmigen B-H-Schleife. Im Gegensatz zu der über ein Magnetfeld induzierten Anisotropie Kᵤ liegt die magnetische Vorzugsorientierung bei dieser Vorgehensweise nicht nur in der Bandebene, sondern auch senkrecht dazu. Verstärkt wird die so induzierte Anisotropie senkrecht zur Bandoberfläche als Folge des Drucks auf die Bandlagen des gewickelten Magnetkerns.

Durch die für die Nanokristallisation notwendige Temperaturerhöhung dehnen sich sowohl der Stützkörper als auch das nanokristallisierende erste amorphe Band aus. Typischerweise weist der Stützkörper einen höheren thermischen Ausdehnungskoeffizienten als das erste amorphe Band auf. Dadurch wird die induzierbare Verspannung erhöht.

Als Stützkörper wird in der bevorzugten Ausführungsform der vorliegenden Erfindung ein Körper aus Metall, beispielsweise eine Hülse, aus einem nicht magnetischen Material verwendet. Diese metallische Hülse kann auch als Bestandteil der Fixierung des Materials genutzt werden. Es ist jedoch auch die Verwendung eines keramischen Körpers (Hülse oder dergleichen) denkbar.

Die Zugspannung und damit die Stärke der erzeugten induzierten Anisotropie Kᵤ nimmt von innen nach außen kontinuierlich ab, was sich in einer "verrundeten" B-H-Schleife äußert. Dies kann abgemildert werden, in dem man dem ersten amorphen Band durch eine glatte Oberfläche und/oder einen "Schmierfilm" zumindest in der ersten Phase des Schrumpfes Gelegenheit gibt, durch Gleiten der Bandlagen den Zug gleichmäßiger zu Verteilen. Als "Schmierfilm" kommt eine Beschichtung aus Magnesium-Methylat oder anderen bekannten Isolationsbeschichtungen in Betracht.

Je nach Vorzeichen des Anisotropieparameters der verwendeten nanokristallinen Legierung erhält man eine Z-förmige B-H-Schleife oder eine F-förmige B-H-Schleife.

Magnetkerne mit F-förmigen B-H-Schleifen, die nach dem erfindungsgemäßen Verfahren hergestellt worden sind, weisen eine auffällig niedrige Permeabilität, typischerweise Permeabilitäten kleiner 5000, auf. Sie sind extrem alterungsbeständig und nahezu magnetostriktionsfrei, d.h. (|λs| < 1 ppm).

In einer zweiten Ausführungsform der vorliegenden Erfindung ist als Anisotropieinkubator eine dünne Schicht mit einem zweiten thermischen Ausdehnungskoeffizienten vorgesehen, die auf das erste amorphe Band vor dem Wickeln zu einem Magnetkern aufgebracht wird.

Durch das Aufbringen einer solchen dünnen Schicht, die vorzugsweise mechanisch stabil ist, auf das erste amorphe Band werden bei der Wärmebehandlung des beschichteten und gewickelten Magnetkernes ebenfalls spannungsinduzierte Anisotropien erzeugt.

Dabei kann die Beschichtung entweder unregelmäßig, isotrop oder anisotrop erfolgen. Bei einer flächig isotropen Beschichtung entstehen allerdings auch Spannungen sowohl quer als auch längs zur Bandrichtung, so dass bei größeren Breiten des ersten amorphen Bandes eine isotrope Verteilung der leichten Vorzugsrichtungen in der Bandebene erzeugt wird. Dabei können undefinierte B-H-Schleifenformen mit hohen Magnetisierungsverlusten entstehen.

Deswegen haben sich anisotrop-flächige Beschichtungen als bevorzugt erwiesen. Anisotrope Beschichtungen können beispielsweise in Linienformen erfolgen.

Die als Anisotropieinkubator wirkende dünne Schicht ist typischerweise eine metallische Schicht, die vorzugsweise auf das erste amorphe Band aufgalvanisiert wird. Es sind jedoch auch andere Beschichtungsverfahren denkbar, insbesondere Beschichtungen über CVD- bzw. PVD-Verfahren.

Als besonders geeignet haben sich Schichten aus Gold, Silber, Kupfer oder Aluminium erwiesen.

In einer dritten Ausführungsform der vorliegenden Erfindung wird als Anisotropieinkubator ein zweites Band aus Metall mit einem zweiten thermischen Ausdehnungskoeffizienten verwendet, wobei das erste amorphe Band und das zweite Band aus Metall bifilar zu einem Magnetkern gewickelt werden. Der so gewickelte Magnetkern wird anschließend der zur Erzeugung der nanokristallinen Legierungsstruktur dienenden Wärmebehandlung unterzogen.

In einer ersten Ausgestaltung dieser dritten Ausführungsform ist als zweites Band aus Metall ein kristallines Band vorgesehen. Ebenso wie bei der vorher beschriebenen zweiten Ausführungsform der Erfindung, das auf dem Aufbringen dünner Schichten auf das erste amorphe Band beruht, wird hier der Unterschied in den thermischen Ausdehnungskoeffizienten zwischen dem ersten amorphen Band einerseits und dem zweiten Band aus Metall andererseits ausgenutzt.

In einer zweiten Ausgestaltung dieser dritten Ausführungsform wird anstatt eines kristallinen Bandes ein zweites amorphes Band verwendet. Dieses zweite amorphe Band weist gegenüber dem ersten amorphen Band eine andere (zweite) Kristallisationstemperatur auf. Das erste amorphe Band und das zweite amorphe Band werden bifilar zu einem Magnetkern gewickelt. Durch die unterschiedlichen Kristallisationstemperaturen der beiden amorphen Bänder und dem damit einhergehenden unterschiedlichen "Schrumpf" werden wiederum mechanische Verspannungen zwischen den beiden ursprünglich amorphen Bändern erzeugt.

Das Ergebnis der Wärmebehandlung hängt zunächst davon ab, welcher Volumenanteil des zuerst kristallisierenden amorphen Bandes bereits kristallisiert ist, wenn das zweite amorphe Band zu kristallisieren beginnt. Dadurch wird die Verspannung, die die beiden amorphen Bänder während der Einstellung der induzierten Anisotropie gegenseitig aufeinander ausüben, gesteuert.

Die Einstellparameter dafür sind die Differenzen in den beiden Kristallisationstemperaturen, welche wiederum über die jeweiligen Legierungszusammensetzungen der amorphen Bänder eingestellt werden können. Ein weiterer Einstellparameter ist die lokale Aufheizrate während der Wärmebehandlung.

Da die beiden amorphen Bänder nach der Wärmebehandlung in der Regel verspannt bleiben, hat auch die Magnetostriktion λs und damit wiederum die Zusammensetzung der beiden amorphen Bänder einen wesentlichen Einfluss auf die Größe der induzierten Anisotropie Kᵤ.

Zum einen sind Ausführungsformen möglich, bei denen das zweite amorphe Band aus einer Legierung besteht, die während der Wärmebehandlung in eine nanokristalline Legierung überführt werden kann. Zum anderen sind jedoch auch Ausführungsformen denkbar, bei denen das zweite amorphe Band aus einer Legierung besteht, die "normal" auskristallisiert, d.h. während der Wärmebehandlung vollständig durchkristallisiert. Beispiele dafür sind die aus dem Stand der Technik hinlänglich bekannten amorphen Kobaltbasislegierungen.

Wie eingangs erwähnt, sind die nanokristallinen Legierungen in der Regel so spröde, dass das Wickeln von nanokristallinen Legierungsbändern zu Magnetkernen sehr schwierig bis unmöglich ist. Sollte jedoch trotz dieser Sprödigkeit das Wickeln von gewissen nanokristallinen Legierungsbändern möglich sein, so wäre eine Variante der dritten Ausführungsform des erfindungsgemäßen Verfahrens möglich, bei der ein bifilar gewickelter Magnetkern wieder "umgewickelt" wird und durch dieses "Umwickeln" das zweite metallische Band entfernt wird. Das freigelegte nanokristalline Legierungsband kann danach wieder zu einem Magnetkern gewickelt werden.

Die Erfindung wird anhand der folgenden Ausführungsbeispiele eingehend beschrieben.

Die den Ausführungsbeispielen zugrunde liegenden Legierungen wurden aus dem Legierungssystem FeₐCO_{b}CU_{c}Si_{d}BₑM_{f}K_{g} gewählt, wobei M zumindest eines der Elemente V, Nb, Ta, Ti, Mo, W, Zr und/oder Hf und K zumindest eine der Elemente C, P, Ge, As, Sb, In, O, N ist und die Indizes a, b, c, d, e, f, g in Atomprozent ausgedrückt sind und die folgenden Beziehungen gelten:

0≤b≤15, 0,5≤C≤2; 2≤d≤20; 2≤e≤18; 0,1≤f≤6; 0≤g≤10 sowie d+e>18 und a+b+c+d+e+f+g=100.

Aus einer solchen Legierungsschmelze wurden mittels Rascherstarrungstechnologie amorphe Bänder mit Dicken von 12-40µm und Breiten von 1 bis 200 mm gegossen. Zur Verringerung der Wirbelstromverluste zwischen den Bandlagen in den herzustellenden Magnetkernen untereinander wurden diese erste amorphe Band mit Schichten aus Magnesium-Methylat versehen.

### 1. Ausführungsbeispiel:

Es wurde eine Legierung mit einer Zusammensetzung Fe_{BAL-}Cu₁Nb₃Si_{15.5}B₇ zu einem ersten amorphen Band gegossen. Das Band wies eine Breite von 25mm auf und wurde mit einer Magnesium-Methylatbeschichtung versehen.

Dieses erste amorphe Band wurde auf eine als Stützkörper dienende Metallhülse gewickelt. Die Metallhülse wies dabei einen Durchmesser von 26mm auf und es wurde ein Wickelhöhe von 1mm angefertigt. Die so bewickelte Metallhülse wurde danach bei einer Temperatur von ungefähr 550°C für eine Stunde feldfrei geglüht. Der resultierende Magnetkern wies eine F-förmige B-H-Schleife mit einem Remanenzverhältnis Bᵣ/Bₘ von ungefähr 5% auf. Die erreichte Anisotropiefeldstärke betrug 1200 A/m, was einer Permeabilität von 800 entsprach.

Vergleichsmagnetkerne, die ohne die erfindungsgemäße Spannungsinduktion im magnetischen Querfeld geglüht wurden, wiesen lediglich Anisotropiefeldstärken von 50 A/m auf, was Permeabilitäten von ungefähr 20.000 entspricht.

Die magnetischen Eigenschaften bei Raumtemperatur und Temperaturen von ungefähr 150°C waren nahezu identisch. Änderungen der magnetischen Kennwerte nach einer feldfreien Auslagerung von 14 Tagen bei 150°C, anschließenden 2 Tagen bei 200°C und nochmals 2 Stunden bei 220°C waren nicht nachweisbar. Nach weiteren 10 Tagen bei 205°C und einer Gleichstrommagnetisierung von 200A/m waren ebenfalls keine Änderungen nachweisbar. Bei den Vergleichsmagnetkernen waren hingegen bei Temperaturen oberhalb von 140° Änderungen der magnetischen Eigenschaften bereits nach 10 Tagen eindeutig nachweisbar.

### 2. Ausführungsbeispiel

Ein erstes amorphes Band mit der Legierungszusammensetzung Fe_{BAL}Cu₁Nb₃Si_{15.5}B₇, das eine Breite von 4,4 mm und eine Dicke von 20 µm aufwies, wurde beidseitig isotrop galvanisch mit einer Goldschicht versehen, die ungefähr 2µm dick war. Das so beschichtete erste amorphe Band wurde zu einem Magnetkern gewickelt und danach bei 550°C für eine Stunde feldfrei geglüht. Die quasistatische B-H-Schleife zeigte dann eine Koerzitivfeldstärke H_{c} von 50mA/cm, ein hohes Remanenzverhältnis und eine untypisch weite B-H-Schleife auch bei hoher Aussteuerung. Dies konnte mit einer Überlagerung von Z- und F-Anteilen in der B-H-Schleife durch relativ große induzierte Anisotropieenergien Kᵤ, deren Vorzugsrichtung eine isotrope Verteilung in der Bandebene aufwies, erklärt werden.

### 3. Ausführungsbeispiel

Es wurde eine erstes amorphes Band mit der Legierungszusammensetzung FC_{Bal}Cu₁Nb₃Si_{12.5}B₈ und ein zweites amorphes Band mit der Legierungszusammensetzung Fe_{BAL}Cu₁Nb₃Si₁₆B₇ bifilar zu einem Magnetkern mit den Abmessungen 60mm x 40mm x 25mm gewickelt. Der Unterschied in den Kristallisationstemperaturen zwischen den beiden Legierungen betrug ca. 20 K.

Der bifilar gewickelte Magnetkern wurde feldfrei bei 550°C für 1 Stunde geglüht. Die Aufheizrate betrug 1 K/min. Nach der Wärmebehandlung zeigte der Magnetkern eine F-förmige B-H-Schleife mit einer Anisotropiefeldstärke von 120 A/m, was einer Permeabilität von 8000 entsprach. Das Remanenzverhältnis lag bei dem so erzielten Magnetkern um 5%.

Zur genaueren Untersuchung des so hergestellten Magnetkerns wurde der Magnetkern anschließend wieder "umgewickelt", d.h. in die einzelnen nanokristallisierten Bandkomponenten zerlegt.

Das zuerst kristallisierte Band zeigte in dem "umgewickelten" und damit entspannten Zustand eine Z-förmige B-H-Schleife. Das zuletzt kristallisierte Band wies eine F-Schleife mit einer Permeabilität von ca. 8000, einem niedrigem Remanenzverhältnis Br/Bs = 0,01 und niedrigen Ummagnetisierungsverlusten auf. Die F-förmige B-H-Schleife des erzeugten bifilar gewickelten Magnetkerns resultierte demnach aus der stabil bestehenden Verspannung in Verbindung mit der nicht verschwindenden Magnetostriktion λs des ersten ursprünglich amorphen Bandes. Der Einfluss der Magnetostriktion λs konnte auch durch eine hörbare Geräuschentwicklung bei der Anregung im hörbaren Frequenzbereich verifiziert werden.

Bei einer Temperatur von ca. 140°C sank die Anfangspermeabilität gegenüber der Anfangspermeabilität bei Raumtemperatur um 15%. Üblicher sind bei Vergleichskernen, die nach den Verfahren aus dem Stand der Technik hergestellt worden sind, eine wesentlich höhere Permeabilität und ein Absinken der Anfangspermeabilität von 30-50% bei 140°C bezogen auf den Raumtemperaturwert.

Die magnetischen Kennwerte veränderten sich nach einer feldfreien Auslagerung von 14 Tagen bei 150°C, 2 Tagen bei 200°C und 2 Stunden bei 220°C nicht im nachweisbaren Bereich. Nach weiteren 10 Tagen bei 205°C mit einer Gleichstrommagnetisierung von 200A/m, (Sättigung) hatte sich die Permeabilität durch den Aufbau einer magnetfeldinduzierten Längsanisotropie um 15% erhöht.

### 4. Ausführungsbeispiel:

Ein erstes amorphes Band mit einer Legierungszusammensetzung Fe_{BAL}Cu₁Nb₃Si_{15.5}B₇, welches eine Dicke von ungefähr 20µm aufwies, und ein zweites metallisches Band, das aus Aluminium bestand und eine Dicke von ungefähr 10µm aufwies, wurden bifilar zu einem Magnetkern mit den Abmessungen 50mm x 30mm x 15mm gewickelt. Der so gewickelte Magnetkern wurde anschließend feldfrei bei einer Temperatur von 550°C für 1 Stunde geglüht. Der resultierende Magnetkern wies eine relativ runde B-H-Schleife mit im Vergleich zu Referenzkernen ohne Aluminiumband erhöhter Anisotropiefeldstärke auf.

### 5. Ausführungsbeispiel:

Ein erstes amorphes Band, das dieselbe Zusammensetzung wie im 4. Ausführungsbeispiel aufwies, wurde mit einem zweiten amorphen Band aus einer Kobaltbasislegierung bifilar zu einem Magnetkern mit einer Abmessung von ungefähr 50mm x 30mm x 15mm gewickelt. Beide amorphe Bänder wiesen Dicken von ca. 20µm auf. Der resultierende Magnetkern wurde ebenfalls feldfrei bei 550°C für 1 Stunde geglüht. Der resultierende Magnetkern wies danach eine F-förmige B-H-Schleife auf, was daran lag, dass die verwendete Kobaltbasislegierung vor der nanokristallinen Eisenbasislegierung kristallisierte.

Es hat sich gezeigt, dass eine F-förmige B-H-Schleife dann erzeugt wird, wenn das zweite amorphe Band nicht oder vor dem ersten amorphen Band (Eisenbasislegierung) kristallisiert. Kristallisiert die Legierung des zweiten amorphen Bandes jedoch nach der Eisenbasislegierung des ersten amorphen Bandes, dann wird eine Z-förmige B-H-Schleife erzielt.

Im letzteren Fall wurden beispielsweise Magnetkerne mit Z-förmigen B-H-Schleifen erzielt, die Koerzitivfeldstärken H_{c} von 35mA/cm und Remanenzverhältnisse von Bᵣ/Bₘ von nahezu 99% bei Frequenzen von 1 Hertz aufwiesen.

Mit der vorliegenden Erfindung können ringförmige bzw. ovale Magnetkerne mit folgenden Eigenschaften erzielt werden:
1. Magnetkerne mit Z-förmigen B-H-Schleifen oder mit F-förmigen B-H-Schleifen, wobei letztere mit scharfen oder verrundetem Übergang in die magnetische Sättigung eingestellt werden können. Gleichzeitig sind hohe Sättigungsinduktionen, typischerweise Sättigungsinduktionen Bₛ > 1,1T, erzielbär.
2. Magnetkerne mit F-förmigen B-H-Schleifen, die gleichzeitig eine auffallend niedrige Permeabilität im Bereich von 500-15000 bei gleichzeitig niedriger statischer Remanenz Bᵣ/Bₛ≤15% aufweisen.
3. Magnetkerne mit Z-förmigen B-H-Schleifen mit hoher Remanenz, d.h. also mit einer stark rechteckigen B-H-Schleife. Das statische Remanenzverhältnis weist dabei typischerweise Werte von Bᵣ/Bₛ > 90% auf.

Je nach Ausführungsform können Füllfaktoren in den Magnetkernen vorliegen, die im Bereich zwischen 40% und 95% liegen.

Die Ummagnetisierungsverluste der im erfindungsgemäßen Verfahren erzielbaren Magnetkerne liegen im bipolaren Betrieb je nach Ausführungsform und Betriebsbedingungen beim 2-20-fachen der Verluste nach der klassischen Wirbelstromtheorie. Im unipolaren Betrieb liegen die Ummagnetisierungsverluste beim 1,3-10-fachen der Verluste nach der klassischen Wirbelstromtheorie. Wird der Anisotropieinkubator beispielsweise durch "Umwickeln" entfernt, sind bei Magnetkernen mit F-Schleife Ummagnetisierungsverluste nach der klassischen Wirbelstromtheorie

Die erfindungsgemäß hergestellten Magnetkerne weisen je nach Ausführungsform sehr geringe Magnetostriktionen, typischerweise Magnetostriktionen |λ| < 2ppm auf.

Die erfindungsgemäßen hergestellten Magnetkerne besitzen eine geringe Abhängigkeit der magnetischen Kenngrößen von der Temperatur, sind sehr stark alterungsbeständig und weisen eine hohe Dauertemperaturbelastbarkeit auf. Je nach Aussteuerung und Ausführungsform sind Dauertemperaturbelastbarkeiten möglich, die deutlich über 150°C liegen.

## Patentansprüche

1. Verfahren zum Herstellen eines Magnetkerns aus einer weichmagnetischen Basislegierung, der mindestens 50% Legierungsstruktur von feinkristallinen Teilchen mit einer mittleren Teilchengröße von 100 Nanometer oder weniger eingenommen werden, mit folgenden Schritten:
a) Bereitstellen eines ersten amorphen Bandes aus einer Eisenbasislegierungsschmelze mittels Rascherstarrungstechnologie, wobei das amorphe Band einen ersten thermischen Ausdehnungskoeffizienten und eine erste Kristallisationtemperatur aufweist;
b) Bereitstellen eines Anisotropieinkubators;
c) Wickeln des ersten amorphen Bandes zu einem Magnetkern unter Beteiligung des Anisotropieinkubators;
d) Feld freie Wärmebehandlung des gewickelten Magnetkerns, wobei die amorphe Legierungsstruktur in eine Legierungsstruktur überführt wird, bei der mindestens 50% der Legierungsstruktur von feinkristallinen Teilchen mit einer mittleren Teilchengröße von 100 Nanometer oder weniger eingenommen werden (nanokristalline Legierungsstruktur) und wobei mittels des Anisotropieinkubators eine zeitweise oder permanente mechanische Verspannung im Magnetkern erzeugt wird, die zu einer permanenten, gerichteten, induzierten magnetischen Anisotropie Kᵤ führt.

2. Verfahren nach Anspruch 1, wobei als Anisotropieinkubator ein Stützkörper verwendet wird, auf welchen das erste amorphe Band gewickelt wird.

3. Verfahren nach Anspruch 2, wobei ein Stützkörper aus Metall oder Keramik verwendet wird.

4. Verfahren nach Anspruch 1, wobei als Anisotropieinkubator eine dünne Schicht mit einem zweiten thermischen Ausdehnungskoeffizienten vorgesehen ist, die auf das erste amorphe Band vor dem Wickeln des ersten amorphen Bandes zu einem Magnetkern aufgebracht wird.

5. Verfahren nach Anspruch 4, wobei die dünne Schicht anisotrop auf dem ersten amorphen Band aufgebracht wird.

6. Verfahren nach Anspruch 4 oder 5, wobei als dünne Schicht eine metallische Schicht vorgesehen ist.

7. Verfahren nach einem der Ansprüche 4-6, wobei als metallische Schicht eine Schicht aus Gold, Silber, Kupfer oder Aluminium vorgesehen ist.

8. Verfahren nach Anspruch 6, wobei die metallische Schicht auf- das erste amorphe Band aufgalvanisiert wird.

9. Verfahren nach Anspruch 1, wobei als Anisotropieinkubator ein zweites Band aus Metall mit einem zweiten thermischen Ausdehnungskoeffizienten verwendet wird und wobei das erste amorphe Band und das zweite Band aus Metall bifilar zu einem Magnetkern gewickelt werden.

10. Verfahren nach Anspruch 9, wobei als zweites Band ein kristallines Band vorgesehen ist.

11. Verfahren nach Anspruch 9, wobei als zweites Band ein amorphes Band mit einer zweiten Kristallisationstemperatur vorgesehen ist.

12. Verfahren nach Anspruch 11, wobei die Legierungsstruktur des zweiten amorphen Bandes während der Wärmebehandlung in einer Legierungsstruktur überführt wird, bei der mindestens 50% der Legierungsstruktur von feinkristallinen Teilchen mit einer mittleren Teilchengröße von 100 Nanometer oder weniger eingenommen werden.

13. Verfahren nach einem der Ansprüche 9-12 mit folgenden zusätzlichen Schritten:
e) Umwickeln des bifilar gewickelten Magnetkerns;
f) Entfernen des zweiten Bandes aus Metall und
g) erneutes Wickeln des nanokristallinen ersten Bandes zu einem Magnetkern.

## Claims

1. Process for the production of a magnet core composed of a soft magnetic base alloy, in which at least 50% of the alloy structure is occupied by finely crystalline particles having a mean particle size of 100 nm or less, having the following steps:
a) formation of a first amorphous strip from an iron-based alloy melt using rapid solidification technology, wherein the amorphous strip has a first coefficient of thermal expansion and a first crystallization temperature;
b) provision of an anisotropy incubator;
c) winding of the first amorphous strip to form a magnet core using the anisotropy incubator;
d) field-free heat treatment of the wound magnet core, wherein the amorphous alloy structure is converted into an alloy structure in which at least 50% of the alloy structure is occupied by finely crystalline particles having a mean particle size of 100 nm or less (nanocrystalline alloy structure), and wherein the anisotropy incubator is used to produce a temporary or permanent mechanical strain in the magnet core which leads to a permanent, directional, induced magnetic anisotropy Kᵤ.

2. Process according to Claim 1, wherein the anisotropy incubator used is a supporting body on which the first amorphous strip is wound.

3. Process according to Claim 2, wherein a supporting body composed of metal or ceramic is used.

4. Process according to Claim 1, wherein the anisotropy incubator provided is a thin layer which has a second coefficient of thermal expansion and is applied to the first amorphous strip before the latter is wound to form a magnet core.

5. Process according to Claim 4, wherein the thin layer is applied anisotropically to the first amorphous strip.

6. Process according to Claim 4 or 5, wherein a metallic layer is provided as the thin layer.

7. Process according to one of Claims 4-6, wherein a layer composed of gold, silver, copper or aluminium is provided as the metallic layer.

8. Process according to Claim 6, wherein the metallic layer is electrodeposited onto the first amorphous strip.

9. Process according to Claim 1, wherein the anisotropy incubator used is a second strip composed of metal with a second coefficient of thermal expansion, and wherein the first amorphous strip and the second strip composed of metal are wound in bifilar fashion to form a magnet core.

10. Process according to Claim 9, wherein a crystalline strip is provided as the second strip.

11. Process according to Claim 9, wherein an amorphous strip with a second crystallization temperature is provided as the second strip.

12. Process according to Claim 11, wherein, during the heat treatment, the alloy structure of the second amorphous strip is converted into an alloy structure in which at least 50% of the alloy structure is occupied by finely crystalline particles having a mean particle size of 100 nm or less.

13. Process according to one of Claims 9-12, having the following additional steps:
e) rewinding of the bifilar-wound magnet core;
f) removal of the second strip composed of metal and
g) renewed winding of the nanocrystalline first strip to form a magnet core.

## Revendications

1. Procédé de fabrication d'un noyau magnétique à partir d'un alliage de base à aimantation douce, au moins 50 % de la structure de l'alliage étant occupés par des particules de cristaux fins ayant une dimension moyenne de particules de 100 nanomètres ou moins,
procédé comprenant les étapes suivantes :
a) on fournit une première bande amorphe à partir d'un bain de fusion d'alliage à base de fer par une technologie de figeage rapide, la bande amorphe ayant un premier coefficient de dilatation thermique et une première température de cristallisation,
b) on fournit un incubateur anisotrope,
c) on enroule la première bande amorphe pour former un noyau magnétique en utilisant l'incubateur anisotrope,
d) on effectue un traitement thermique sans champ magnétique du noyau magnétique enroulé, la structure d'alliage amorphe étant transformée en une structure d'alliage, et au moins 50 % de la structure d'alliage est occupée par des particules de cristaux fins ayant une dimension moyenne de particules de 100 nanomètres ou moins (structure d'alliage nanocristallin), et
à l'aide de l'incubateur anisotrope, on génère une seconde mise en tension mécanique périodique ou permanente dans le noyau magnétique qui conduit à une anisotropie Kᵤ magnétique induite, permanente, dirigée.

2. Procédé selon la revendication 1,
selon lequel
comme incubateur anisotrope, on utilise un organe d'appui sur lequel est enroulée la première bande amorphe.

3. Procédé selon la revendication 2,
selon lequel
on utilise un organe de support en métal ou en céramique.

4. Procédé selon la revendication 1,
selon lequel
on utilise comme incubateur anisotrope, une mince couche ayant un second coefficient de dilatation thermique, cette couche étant appliquée sur la première bande amorphe avant d'enrouler la première bande amorphe pour former un noyau magnétique.

5. Procédé selon la revendication 4,
selon lequel
on applique la couche mince anisotrope sur le premier ruban amorphe.

6. Procédé selon la revendication 4 ou 5,
selon lequel
on utilise une couche métallique, comme couche mince.

7. Procédé selon les revendications 4 à 6,
selon lequel
on utilise une couche d'or, d'argent, de cuivre ou d'aluminium, comme couche métallique.

8. Procédé selon la revendication 6,
selon lequel
la couche métallique est galvanisée sur la première bande amorphe.

9. Procédé selon la revendication 1,
selon lequel
comme incubateur anisotrope, on utilise une seconde bande en métal ayant un second coefficient de dilatation thermique, et la première bande amorphe et la seconde bande sont constituées de métal bifilaire enroulé pour former un noyau magnétique.

10. Procédé selon la revendication 9,
selon lequel
comme seconde bande, on utilise une bande cristalline.

11. Procédé selon la revendication 9,
selon lequel
comme seconde bande, on utilise une bande amorphe ayant une seconde température de cristallisation.

12. Procédé selon la revendication 11,
selon lequel
la structure d'alliage de la seconde bande amorphe est mise sous la forme d'une structure d'alliage durant le traitement thermique et au moins 50 % de la structure d'alliage est constituée par les particules de cristaux fins ayant une dimension moyenne de particules de 100 nanomètres ou moins.

13. Procédé selon les revendications 9 à 12, comprenant les étapes supplémentaires suivantes :
e) enroulement du noyau magnétique avec des enroulements bifilaires,
f) enlèvement de la seconde bande du métal, et
g) nouvel enroulement de la première bande à nanocristaux pour former un noyau magnétique.
